# DEMANDE DE BREVET EUROPEEN

(11) **EP 1 493 673 A1**
(43) Date de publication de la demande: **05.01.2005**
(21) Numéro de dépôt: 04291519.9
(22) Date de dépôt: 16.06.2004
(51) Int. Cl.: B65D 1/02

(54) **Flacon chimiquement résistant pour produits cosmétiques**

(30) Priorité: 30.06.2003 FR 0307897
(71) Demandeur: SOCIETE GENERALE DE BROSSERIE Société Anonyme, 60250 Mouy (Oise) (FR)
(72) Inventeur: Lhoyer, Denis Jean-Marie, 60300 Senlis (FR)
(74) Mandataire: Rousset, Jean-Claude

(57) **Abrégé**

On utilise pour conditionner du mascara résistant à l'eau des flacons en polyoléfine réticulée par exposition à un rayonnement ionisant et rendue ainsi résistante aux solvants contenus dans le mascara.

## Description

L'invention concerne un produit cosmétique comprenant au moins un flacon en polyoléfine et une composition cosmétique contenue dans le flacon.

Le mascara est communément commercialisé dans des flacons de section transversale circulaire, carrée ou complexe, permettant son stockage et son application.

On distingue deux types de formulations de mascara, à savoir les formules dites "crème" et les formules résistant à l'eau dites "waterproof". Les flacons pour les formules crème sont réalisées en polyoléfine, notamment polyéthylène basse densité, polyéthylène haute densité, polypropylène, copolymère statistique de propylène. Ces polymères sont avantageux en matière de prix de revient. En revanche, ils ne conviennent pas pour les formules résistant à l'eau, car ils sont dégradés par les solvants organiques chimiquement agressifs contenus dans ces compositions. On utilise donc pour ces dernières des flacons en polychlorure de vinyle. Cependant, ce dernier polymère est plus coûteux que les polyoléfines et peut présenter des effets cancérigènes en raison de la présence de chlore dans sa molécule. De plus, son caractère corrosif rend nécessaire un traitement de surface protecteur du moule.

Outre les inconvénients propres au PVC, l'utilisation de deux matières différentes nécessite de disposer de moules différents pour réaliser des flacons de même contenance, le PVC présentant moins de retrait au moulage que les polyoléfines.

Le but de l'invention est de remédier à ces inconvénients.

L'invention vise notamment un produit cosmétique du genre défini en introduction, et prévoit que ladite polyoléfine est réticulée.

La réticulation, appliquée à l'une quelconque des polyoléfines utilisées pour le conditionnement du mascara crème, lui communique une résistance chimique qui la rend compatible avec le mascara résistant à l'eau. Le traitement de réticulation ne grève pratiquement pas le prix de revient des flacons, et permet d'utiliser ceux-ci indifféremment pour les deux types de mascara, tout en étant sûr en matière de santé et d'environnement.

Des caractéristiques optionnelles de l'invention, complémentaires ou de substitution, sont énoncées ci-après:
- Ladite polyoléfine réticulée est du polyéthylène.
- Ladite polyoléfine réticulée est du polyéthylène haute densité.
- La composition cosmétique comporte une substance chimiquement agressive
- Ladite substance chimiquement agressive est un solvant organique.
- Ladite composition cosmétique est du mascara résistant à l'eau.
- Ladite polyoléfine est réticulée par exposition à un rayonnement ionisant.
- Ledit rayonnement ionisant est un rayonnement bêta.
- Ledit rayonnement ionisant est un rayonnement gamma.
- Ledit rayonnement ionisant est appliqué à une dose comprise entre 3 et 150 kGy.
- Ledit rayonnement ionisant est appliqué à une dose comprise entre 50 et 120 kGy.

L'invention a également pour objet un procédé pour obtenir un produit cosmétique tel que défini ci-dessus, dans lequel on expose audit rayonnement ionisant au moins un flacon en polyoléfine, et le cas échéant un conditionnement collectif contenant une multiplicité de tels flacons, et on remplit le ou les flacons de ladite composition cosmétique.

Les caractéristiques et avantages de l'invention sont exposés plus en détail dans la description ci-après.

Un bombardement par des rayons bêta ou gamma permet de déclencher la réticulation d'une polyoléfine. Ce bombardement favorise la rupture des chaînes macromoléculaires et ainsi leur réorganisation en un réseau tridimensionnel saturé stable. Cette réticulation entraîne une modification du comportement mécanique, thermique et chimique.

Des essais ont mis en évidence qu'il est possible de fabriquer un flacon en polyéthylène réticulé par ionisation répondant à toutes les exigences de conditionnement du mascara résistant à l'eau.

Un exemple de réalisation de l'invention est décrit ci-après.

On fabrique des flacons en polyéthylène haute densité destinés à du mascara résistant à l'eau, auxquels on fait subir toutes les opérations de production habituelles telles que décor, application de vernis, montage de l'essoreur. Les flacons terminés sont groupés dans des emballages collectifs tels que des cartons qui sont posés sur des palettes pour le transport. Les palettes sont alors présentées devant une source de cobalt 60 génératrice de rayons gamma. L'émission de rayonnement gamma permet de réaliser la réticulation des flacons sans nécessité de déconditionner. La dose reçue est comprise entre 3 et 150 kGy. Des essais ont montré qu'une dose comprise entre 50 et 120 kGy garantit l'insensibilité de la matière aux solvants contenus dans le mascara.

Les flacons sont alors prêts à être livrés par exemple à un laboratoire cosmétique qui les utilisera pour conditionner du mascara résistant à l'eau. En variante l'opération de réticulation peut être réalisée à n'importe quel stade intermédiare de la transformation et de la manipulation des flacons.

Le résultat est similaire avec un bombardement de rayons bêta, mais dans ce cas il est nécessaire de retirer les cartons des palettes en raison de la moins bonne pénétration de ces rayons.

## Revendications

1. Produit cosmétique comprenant au moins un flacon en polyoléfine et une composition cosmétique contenue dans le flacon, **caractérisé en ce que** ladite polyoléfine est réticulée.

2. Produit cosmétique selon la revendication 1, dans lequel ladite polyoléfine réticulée est du polyéthylène.

3. Produit cosmétique selon la revendication 1, dans lequel ladite polyoléfine réticulée est du polyéthylène haute densité.

4. Produit cosmétique selon l'une des revendications précédentes, dans lequel la composition cosmétique comporte une substance chimiquement agressive

5. Produit cosmétique selon la revendication 4, dans lequel ladite substance chimiquement agressive est un solvant organique.

6. Produit cosmétique selon l'une des revendications précédentes, dans lequel ladite composition cosmétique est du mascara résistant à l'eau.

7. Produit cosmétique selon l'une des revendications précédentes, dans lequel ladite polyoléfine est réticulée par exposition à un rayonnement ionisant.

8. Produit cosmétique selon la revendication 7, dans lequel ledit rayonnement ionisant est un rayonnement bêta.

9. Produit cosmétique selon la revendication 7, dans lequel ledit rayonnement ionisant est un rayonnement gamma.

10. Produit cosmétique selon la revendication 9, dans lequel ledit rayonnement ionisant est appliqué à une dose comprise entre 3 et 150 kGy.

11. Produit cosmétique selon la revendication 9, dans lequel ledit rayonnement ionisant est appliqué à une dose comprise entre 50 et 120 kGy.

12. Procédé pour obtenir un produit cosmétique selon l'une des revendications 7 à 11, dans lequel on expose audit rayonnement ionisant au moins un flacon en polyoléfine et on remplit celui-ci de ladite composition cosmétique.

13. Procédé selon la revendication 12, dans lequel on expose audit rayonnement ionisant un conditionnement collectif contenant une multiplicité de flacons.
